# EUROPÄISCHE PATENTSCHRIFT

(11) **EP 0 863 978 B1**
(45) Veröffentlichungstag und Bekanntmachung des Hinweises auf die Patenterteilung: **17.01.2001**
(21) Anmeldenummer: 96939876.7
(22) Anmeldetag: 21.11.1996
(51) Int. Cl.: C11D 9/00, C11D 1/83, C11D 17/00

(54) **SYNDET-SEIFENMASSEN**
SYNDET SOAP MATERIALS
MATIERE SAVONNEUSE DETERSIVE SYNTHETIQUE

(30) Priorität: 29.11.1995 DE 19544453
(43) Veröffentlichungstag der Anmeldung: 16.09.1998
(73) Patentinhaber: Henkel Kommanditgesellschaft auf Aktien, 40589 Düsseldorf-Holthausen (DE)
(72) Erfinder: HENNEN, Udo, D-47839 Krefeld (DE); SCHOLZ, Wolfhard, D-47829 Krefeld (DE); HORMES, Marlene, D-47807 Krefeld (DE)
(86) Internationale Anmeldenummer: EP9605133
(87) Internationale Veröffentlichungsnummer: WO9720027

(56) Entgegenhaltungen:
- WO-A-93/15171
- DE-A- 4 315 810
- DE-A- 4 341 042
- DE-A- 4 405 213
- DE-A- 4 409 321
- GB-A- 2 012 803
- US-A- 4 790 956

## Beschreibung

Die Erfindung betrifft eine geformte Syndet-Seifenmasse mit einem Gehalt von wenigstens 50 Gew.-% synthetischer Tenside und wenigstens 10 Gew.-% nichttensidischen Hilfsstoffen.

Es ist bekannt, synthetische Tenside ähnlich wie die aus Fettsäuren erzeugten Seifen durch Kneten, Pilieren, Strangpressen, Extrudieren, Schneiden und Stückpressen in eine geeignete Form für den Transport und für die Anwendung zu bringen. Auf diese Weise lassen sich Nudeln, Granulate, Riegel und handliche Toilettenseifen-Stücke erzeugen.

Die durch Veresterung von Fettsäuren mit den Salzen der 2-Hydroxyethan-sulfonsäuren (Isethionsäure) zugänglichen Acylisethionate sind als Komponenten solcher Syndet-Seifenmassen seit langem bekannt. Die geringe Plastizität dieser Tenside bedingt erhebliche Probleme bei der Verarbeitung zu geformten Produkten. Darüber hinaus ist das Schaumverhalten der Acylisethionate unbefriedigend, sie haben eine geringe Schaumkonsistenz und ein schwaches Anschäumverhalten. Es hat daher nicht an Versuchen gefehlt, durch Zusätze die Verarbeitungs- und Anwendungseigenschaften der Acylisethionate zu verbessern und für die Herstellung geformter Syndet-Seifen geeigneter zu machen.

Alkyl-(oligo)-glycoside sind als Komponenten in Stückseifen auf Basis von Fettsäure-Seife schon mehrfach beschrieben, z.B. in DE-A-43 37 031 und in DE-A-43 31 297. Ihr Einsatz in Seifenmassen auf Basis von Alkylsulfaten und Sulfobernsteinsäureester-Salzen ist von G. Proserpio und G. Vianello in Rivista Italiana Essenze Profumi ... (1974), No. 10, Seite 571 beschrieben worden.

Aus DE-A-31 29 280 war ein Verfahren zur Herstellung von Detergensstücken bekannt, die z.B. Natrium-lauroylisethionat und "in situ" erzeugte Sulfosuccinate enthalten. Aus US-A-4,007,125 sind Toilettenseifen auf Basis von Acylisethionaten bekannt, die zur Verringerung der Sumpfungsneigung ein Alkansulfonat und als Bindemittel freie gesättigte Fettsäure enthalten.

DE-A-4 409 321 betrifft Detergensgemische, die 70 bis 95 Gew.% Fettsäureisethionat-Salze enthalten und deren Verarbeitbarkeit durch Zusatz von Fettalkoholen verbessert wird.

Es wurde nun gefunden, daß sich das Anschäumvermögen und die Verarbeitungseigenschaften von Syndet-Seifen auf Basis von Acylisethionaten weiter verbessern und die Sumpfungsneigung verringern läßt, wenn man als weitere Tensidkomponente ein Alkyl-(oligo)-glycosid zusetzt.

Gegenstand der Erfindung ist demnach eine geformte Syndet-Seifenmasse mit einem Gehalt von wenigstens 50 Gew.-% synthetischer Tenside und wenigstens 10 Gew.-% nichttensidischer Hilfsstoffe, dadurch gekennzeichnet, daß sie
(A) 15 bis 65 Gew.-% eines Acylisethionat-Tensids der Formel

   R¹-COOCH₂-CH₂-SO₃⁽⁻⁾M⁺,

   in der R¹CO eine Acylgruppe mit 12 bis 18 C-Atomen und M⁽⁺⁾ ein Alkali-, Ammonium- oder Magnesium-Ion ist, und
(B) 1 bis 35 Gew.-% eines Alkyl-(oligo)-glycosid-Tensids der Formel

   R²O(C₆H₁₀O₅)ₓ-H,

   in der R² eine Alkylgruppe mit 8 bis 18 C-Atomen, (C₆H₁₀O₅) ein Glycosidrest und x dessen Oligomerisationsgrad 1 bis 10 ist, und
(C) 10 bis 50 Gew.-% nichttensidischer Hilfsstoffe aus der Gruppe der freien Fettsäuren, der Fettalkohole, der Fettsäureester, der Kohlenhydrate oder der Silikate oder deren Gemische, bezogen auf das Gewicht der Syndet-Seifenmasse
und weniger als 10 Gew.% Wasser enthält.

Acylisethionate (A) sind seit langem bekannte, hautfreundliche oberflächenaktive Stoffe, die durch Veresterung von Fettsäuren mit dem Natriumsalz der 2-Hydroxyethansulfonsäure (Isethionsäure), z.B. nach dem Verfahren, das in US 3,320,292 beschrieben ist, zugänglich sind. Wenn man für diese Veresterung Fettsäuren mit 12 bis 18 C-Atomen, also z.B. Laurin-, Myristin-, Palmitin- oder Stearinsäure oder auch technische Fettsäurefraktionen, z.B. die aus Kokosfettsäure erhältliche C₁₂-C₁₈-Fettsäurefraktion einsetzt, erhält man die erfindungsgemäß geeigneten C₁₂-C₁₈-Acylisethionate.

Alkyl-(oligo)-glycoside (B) , ihre Herstellung und Verwendung als Tenside sind beispielsweise aus US-A-3,839,318, US-A-3,707,535, US-A-3,547,828, DE-A-19 43 689, DE-A-20 36 472, DE-A-30 01 064 und EP-A-77 167 bekannt. Bezüglich des Glycosidrestes gilt, daß sowohl Monoglycoside (x = 1), bei denen ein Hexoserest glycosidisch an einen Fettalkohol mit 10 bis 18 C-Atomen gebunden ist, als auch oligomere Glycoside mit einem Oligomerisationsgrad x bis 10 geeignet sind. Der Oligomerisationsgrad ist dabei ein statischer Mittelwert, dem eine für solche technischen Produkte übliche Homologenverteilung zugrunde liegt. (Der mittlere Oligomerisationsgrad ergibt sich dabei aus den molaren Anteilen der einzelnen Oligomeren durch Division der Summe der Struktureinheiten durch die Summe der Moleküle).

Besonders bevorzugt zur Herstellung der erfindungsgemäßen Syndet-Seifenmassen eignen sich solche Alkyl-(oligo)-glycoside, die sich von der Glucose ableiten und deren mittlerer Oligomerisationsgrad x = 1 bis 4, insbesondere 1 bis 2 ist. Besonders bevorzugt ist R eine Alkylgruppe mit 8 bis 16 C-Atomen, die sich von einer C₈-C₁₆-Fettalkoholfraktion ableitet.

Weitere bekannte Tenside können in untergeordneten Mengen von insgesamt bis zu 25 Gew.-% in den erfindungsgemäßen Syndet-Seifenmassen enthalten sein. Geeignete synthetische Tenside sind
- anionische Tenside, z.B. Sulfobernsternsäure-mono-C₁₂-C₁₈-alkylester-di-Natriumsalz, alpha-Olefinsulfonate mit 15 - 18 C-Atomen, sekundäre Alkansulfonate mit 10 - 18 C-Atomen, Acylsarkosine und Acyltaurine mit jeweils 8 - 18 C-Atomen in der Acylgruppe, Alkyl-(C₈-C₁₈)-phosphate und Acylcyanamide mit 8 - 18 C-Atomen in der Acylgruppe,
- nichtionogene Tenside, z.B. Fettsäuremono- und -diglyceride, Sorbitanfettsäureester, Fettsäurealkanolamide und Anlagerungsprodukte von Ethylenoxid- und/oder Propylenoxid an Alkylphenole mit 8 - 15 C-Atomen in der Alkylgruppe. Weitere geeignete nichtionische Tenside sind Zucker-Fettsäureester und Methylglucosid-Fettsäure-Partialester sowie deren Ethylenoxidanlagerungsprodukte,
- ampholytische Tenside, z.B. 2-Alkyl-(C₈-C₁₈)-aminopropionsäure-(C₈-C₁₈)aminoessigsäure,
- zwitterionische Tenside wie z.B. N-Alkyl-(C₈-C₁₈)-aminopropyl-dimethylaminonioglycinat, Alkyl-(C₈-C₁₈)-3-carboxymethyl-3-hydroethylimidazolin.

Die erfindungsgemäße Syndet-Seifenmasse ist bevorzugt frei von Fettsäure-Seifen, Mengen von weniger als 10 Gew.-% Fettsäuren in Form von Seifen können aber toleriert werden. Auch der Gehalt an Alkylsulfaten sollte möglichst unter 10 Gew.-% liegen.

Als nichttensidische Hilfsstoffe eignen sich:
- organische Plastifizierungsmittel und Rückfetter wie z.B. freie Fettsäuren, Fettalkohole und Fettsäureester wie z.B. gehärtete Fette und Wachse,
- organische Füllstoffe wie z.B. Kohlenhydrate (Stärke, Dextrine, Zucker), Sorbit, Mannit, Harnstoff, Proteine und Proteinhydrolysate, Polyethylenglycole,
- anorganische Fall- und Hilfsstoffe wie z.B. Natriumsulfat, Phosphate, Natriumbicarbonat, Silikate (Schichtsilikate, Zeolithe, Kieselsäuren),
- Komplexbildner,
- antimikrobielle Stoffe, Konservierungsmittel,
- Farbstoffe, Pigmente (TiO₂), Trübungs- und Mattierungmittel,
- Duftstoffe,
- hautkosmetische Wirkstoffe.

Auch Wasser kann in untergeordneten Mengen in den erfindungsgemäßen Syndet-Seifenmassen enthalten sein, sein Anteil sollte jedoch unter 10 Gew.-% der Syndetmasse bleiben.

Bevorzugt eignen sich als nichttensidische Hilfsstoffe die freien, gesättigten linearen Fettsäuren mit 12 - 22 C-Atomen wie sie z.B. in Form von gehärteter Kokos- oder Palmkernfettsäure oder gehärteter Talgfettsäure oder gehärteter Rübölfettsäure vorliegen. Solche freien Fettsäuren sind in den erfindungsgemäßen Syndet-Seifenmassen bevorzugt in Mengen von 10 bis 30 Gew.-% enthalten.

In einer bevorzugten Ausführung enthalten die erfindungsgemäßen geformten Syndet-Seifenmassen
20 - 65 Gew.-% C₁₂-C₁₈-Acylisethionat, Natriumsalz
0 - 25 Gew.-% Sulfobernsteinsäure-mono-C₁₂-C₁₈-alkylester-di-Natriumsalz
3 - 15 Gew.-% C₈-C₁₈-Alkyl-(oligo)₁₋₂-glucosid und
10 - 30 Gew.-% freie gesättigte C₁₂-C₁₈-Fettsäuren.

Die Herstellung der erfindungsgemäßen geformten Syndet-Seifenmassen kann in der für solche Produkte üblichen Weise erfolgen, wobei die erfindungsgemäße Kombination von synthetischen Tensiden eine besonders gut formbare, in der Wärme plastische und nach dem Erkalten harte Masse ergibt. Die geformten Produkte weisen eine glatte Oberfläche auf, die auch nach dem Benetzen mit Wasser wieder trocknet ohne weich zu werden.

Übliche Verfahren zum Mischen bzw. Homogenisieren, Kneten und ggf. Pilieren, Strangpressen, ggf. Pelletieren, Extrudieren, Schneiden und Stückpressen, wie sie z.B. in JAOCS, Vol. 59, No. 10 (October 1982), 442 - 448 beschrieben sind, können auch für die Herstellung der erfindungsgemäßen Syndet-Seifenmassen eingesetzt werden.

Für die Herstellung von Toiletten-Seifenstücken auf Basis der erfindungsgemäßen Syndet-Masse hat sich folgende Arbeitsweise bewährt:

Die schmelzbaren Komponenten, z.B. die Fettsäure, der Fettalkohol, das Alkyl-(oligo)-glucosid und ggf. schmelzbare oder flüssige Füll- und Hilfsstoffe werden bei einer Temperatur im Bereich von 60 - 90°C in einem heizbaren Kneter oder Mischer aufgeschmolzen und gemischt. Dann erfolgt die Zugabe des C₁₂-C₁₈-Acylisethionat-Salzes, ggf. des Sulfosuccinats und anderer bei 60 - 90°C nicht schmelzbarer Komponenten und ggf. des Wassers, sowie eine Vermischung oder Verknetung des Ansatzes bei einer Temperatur von ca. 70°C.

Eine weitere Homogenisierung läßt sich dadurch erreichen, daß die Masse mehrfach durch Siebe gepreßt und schließlich bei einer Kopftemperatur von 40 bis 70°C zu einem Strang verpreßt wird, der in gleichmäßige Stücke geschnitten wird. Die Stücke können schießlich in einer Formpresse in die endgültige Form gebracht werden.

Anstelle der Strangpresse kann auch eine Extrusion durch eine Lochplatte erfolgen, dabei werden Nudeln oder Nadeln erhalten- oder, wenn der Lochplatte Messer nachgeschaltet sind, Granulate gebildet.

Die nachfolgenden Beispiele sollen den Gegenstand der Erfindung näher erläutern, ohne ihn hierauf zu beschränken.

### Beispiele

### Erfindungsgemäße Syndet-Seifenmassen

### 1.1 Es wurden folgende Rohstoffe eingesetzt:

- Isethionat:: Natrium-C₁₂-C₁₈-acylisethionat (sodium cocoyl isethionate)
- Sulfosuccinat:: Sulfobernsteinsäure-mono-C₁₂-C₁₈-alkylester-dinatrium-Salz
- APG:: C₈-C₁₆-Alkyl-oligoglucosid, DP-Grad x = 1,4 (50 %ig in H₂O)
- Kokos-FS:: Kokosfettsäure-C₁₂-C₁₈
- Stearin FS:: Palmitin-/Stearinsäure-Gemisch (1:3)
- Seife:: Kokos/Talgfettsäure-Seife (1 : 2)
- Zeolith:: Zeolith NaA
- Lamepon S:: Eiweißhydrolysat-Fettsäurekondensationsprodukt K-Salz

### 1.2 Herstellverfahren

Die Herstellung der Syndet-Seifen erfolgte in einem heizbaren Kneter. Die Komponenten wurden darin auf 90°C erwärmt und intensiv gemischt. Nach Abkühlung auf40°C wurden die Duftstoffe zugegeben und nach kurzem Mischen wurde die Masse in eine Strangpresse überführt.

### 1.3 Die nach den Rezepturen der folgenden Tabelle erzeugten Syndet-Massen zeigten ein sehr gutes Schäumvermögen und praktisch keine Neigung zur Sumpfbildung.

### 1.3 Rezepturen (Angaben in Gew.-%)

| | 1 | 2 | 3 | 4 | 5 | 6 |
|---|---|---|---|---|---|---|
| Isethionat | 60 | 50 | 40 | 30 | 20 | 56 |
| Sulfosuccinat | - | 10 | 20 | 25 | 20 | - |
| Lamepon S | - | 3 | - | 5 | 10 | - |
| APG (50 %ig) | 5 | 5 | 10 | 5 | 10 | 5 |
| Cetyl-/Stearylalkohol | - | - | - | 5 | 5 | - |
| Kokos-FS | 15 | 10 | 8 | 5 | 10 | 10 |
| Stearin FS | 19 | 10 | 10 | 10 | 24 | 25 |
| Seife | - | 2 | - | 3 | - | - |
| Zeolith A | - | 8 | 10 | 10 | - | - |
| Citronensäure | - | 0,5 | 1 | 1 | - | - |
| Duftstoff | 1 | 1 | 1 | 1 | 1 | 1 |
| Wasser | - | 0,5 | - | - | - | 3 |

## Patentansprüche

1. Geformte Syndet-Seifenmasse mit einem Gehalt von wenigstens 50 Gew.-% synthetischer Tenside und wenigstens 10 Gew.-% nichttensidischer Hilfsstoffe, dadurch gekennzeichnet, daß sie
(A) 15 bis 65 Gew.-% eines Acylisethionat-Tensids der Formel
R¹-COOCH₂-CH₂-SO₃⁽⁻⁾M⁺,
in der R¹CO eine Acylgruppe mit 12 bis 18 C-Atomen und M⁽⁺⁾ ein Alkali-, Ammonium- oder Magnesium-Ion ist und
(B) 1 bis 35 Gew.-% eines Alkyl-(oligo)-glycosid-Tensids der Formel
R²O(C₆H₁₀O₅)ₓ-H,
in der R² eine Alkylgruppe mit 8 bis 18 C-Atomen, (C₆H₁₀O₅) ein Glycosidrest und x dessen Oligomerisationsgrad 1 bis 10 ist, und
(C) 10 bis 50 Gew.-% nichttensidischer Hilfsstoffe aus der Gruppe der freien Fettsäuren, der Fettalkohole, der Fettsäureester, der Kohlenhydrate oder der Silikate oder deren Gemische, bezogen auf das Gewicht der Syndet-Seifenmasse,
und weniger als 10 Gew.% Wasser enthält.

2. Geformte Seifenmasse nach Patentanspruch 1, dadurch gekennzeichnet, daß weniger als 10 Gew.-% an Fettsäuren in Form von Seifen enthalten ist.

3. Geformte Syndet-Seifenmasse nach Patentanspruch 1 oder 2, dadurch gekennzeichnet, daß als nichttensidische Hilfsstoffe freie Fettsäuren mit 12 - 22 C-Atomen in einer Menge von 10 bis 30 Gew.-% enthalten sind.

4. Geformete Syndet-Seifenmasse nach Patentanspruch 1, dadurch gekennzeichnet, daß
20 - 65 Gew.-% C₁₂-C₁₈-Acylisethionat, Natriumsalz
0 - 25 Gew.-% Sulfobernsteinsäure-mono-C₁₂-C₁₈-alkylester-di-Natriumsalz
3 - 15 Gew.-% C₈-C₁₈-Alkyl-(oligo)₁₋₂-glucosid und
10 - 30 Gew.-% freie gesättigte C₁₂-C₁₈-Fettsäuren.
darin enthalten sind.

## Claims

1. A moulded syndet soap composition containing at least 50% by weight of synthetic surfactants and at least 10% by weight of non-surfactant auxiliaries, characterized in that it contains
(A) 15 to 65% by weight of an acyl isethionate surfactant corresponding to the following formula:
R¹-COOCH₂-CH₂-SO₃⁽⁻⁾M⁺
in which R¹CO is an acyl group containing 12 to 18 carbon atoms and M⁽⁺⁾ is an alkali metal, ammonium or magnesium ion, and
(B) 1 to 35% by weight of an alkyl (oligo)glycoside surfactant corresponding to the following formula:
R²O(C₆H₁₀O₅)ₓ-H
in which R² is an alkyl group containing 8 to 18 carbon atoms, (C₆H₁₀O₅) is a glycoside unit and x is its degree of oligomerization of 1 to 10, and
(C) 10 to 50% by weight of non-surfactant auxiliaries from the group of free fatty acids, fatty alcohols, fatty acid esters, carbohydrates or silicates or mixtures thereof, based on the weight of the syndet soap composition,
and less than 10% by weight of water.

2. A moulded soap composition as claimed in claim 1, characterized in that it contains less than 10% by weight of fatty acids in the form of soaps.

3. A moulded soap composition as claimed in claim 1 or 2, characterized in that it contains free C₁₂₋₂₂ fatty acids in a quantity of 10 to 30% by weight as non-surfactant auxiliaries.

4. A moulded soap composition as claimed in claim 1, characterized in that it contains
20 to 65% by weight of C₁₂₋₁₈ acyl isethionate, sodium salt,
0 to 25% by weight of sulfosuccinic acid mono-C₁₂₋₁₈-alkyl ester, disodium salt,
3 to 15% by weight of C₈₋₁₈ alkyl (oligo)₁₋₂-glucoside and
10 to 30% by weight of free saturated C₁₂₋₁₈ fatty acids.

## Revendications

1. Matière savonneuse détersive synthétique moulée renfermant au moins 50 % en poids de tensioactifs synthétiques et au moins 10 % en poids d'adjuvants non tensioactifs, caractérisée en ce qu'elle contient
(A) 15 à 65 % en poids d'un tensioactif acyliséthionate de la formule
R¹-COOCH₂-CH₂-SO₃⁽⁻⁾M⁺,
dans laquelle R¹CO représente un groupe acyle comportant 12 à 18 atomes de C et M⁽⁺⁾ est un ion de métal alcalin, d'ammonium ou de magnésium, et
(B) 1 à 35 % en poids d'un tensioactif alkyl-(oligo)-glycoside de la formule
R²O(C₆H₁₀O₅)ₓ-H,
dans laquelle R² représente un groupe alkyle comportant 8 à 18 atomes de C₁ (C₆H₁₀O₅) correspond à un radical glycoside et x est son degré d'oligomérisation compris entre 1 et 10,
(C) 10 à 50 % en poids d'adjuvants non tensioactifs faisant partie du groupe des acides gras libres, des alcools gras, des esters d'acides gras, des hydrates de carbone ou des silicates, ou des mélanges de ceux-ci, les proportions en poids se rapportant au poids de la matière savonneuse détersive synthétique
et moins de 10 % en poids d'eau.

2. Matière savonneuse détersive synthétique moulée selon la revendication 1, caractérisée en ce qu'elle contient moins de 10 % en poids d'acides gras sous la forme de savons.

3. Matière savonneuse détersive synthétique moulée selon la revendication 1 ou 2, caractérisée en ce qu'elle contient comme adjuvants non tensioactifs, des acides gras libres comportant 12 à 22 atomes de C, dans une proportion de 10 à 30 % en poids.

4. Matière savonneuse détersive synthétique moulée selon la revendication 1, caractérisée en ce qu'elle contient
20 à 65 % en poids d'acyl(en C₁₂-C₁₈)iséthionate, sel sodique
0 à 25 % en poids de sel disodique de monoester d'alkyle en C₁₂-C₁₈ de l'acide sulfosuccinique
3 à 15 % en poids d'alkyl(en C₈-C₁₈)-(oligo)₁₋₂-glucoside et
10 à 30 % en poids d'acides gras saturés libres en C₁₂-C₁₈.
